# EUROPÄISCHE PATENTANMELDUNG

(11) **EP 0 255 950 A2**
(43) Veröffentlichungstag der Anmeldung: **17.02.1988**
(21) Anmeldenummer: 87111367.6
(22) Anmeldetag: 06.08.1987
(51) Int. Cl.: B27N 7/00, B27N 9/00

(54) **Verfahren zur Herstellung von Hartfaserplatten**

(30) Priorität: 07.08.1986 DE 3626767; 11.04.1987 DE 3712381
(71) Anmelder: Homanit GmbH & Co.KG, D-3420 Herzberg am Harz (DE); RÜTGERSWERKE AKTIENGESELLSCHAFT, 60326 Frankfurt (DE)
(72) Erfinder: Strack, Wilhelm, Dipl.-Ing., D-3065 Nienstedt OT Sülbec (DE); Jägerfeld, Wilhelm, D-3420 Herzberg/Harz 4 (DE); Dietrich, Wolf, Dr. Dipl.-Chem., D-6802 Ladenburg (DE); Giebeler, Eberhard, Dr. Dipl.-Chem., D-6905 Schriesheim 2 (DE)
(74) Vertreter: Wehser, Wulf, Dipl.-Ing.

(57) **Zusammenfassung**

Es soll ein Verfahren zur Herstellung von Hartfaserplatten, bei welchem die Hartfaserplatten nach ihrer Herstellung einer Imprägnierungsbehandlung unterzogen werden, geschaffen werden, mit welchem es möglich ist, Hartfaserplatten herzustellen, die schwerentflammbar sind und die nach DIN 4102 die Brandklasse B 1 erreichen.

Hierzu ist erfindungsgemäß vorgesehen, daß die Hartfaserplatten aus mit Kunstharz gebundenen gepreßten Holzfasern bestehen und mit einer Paraffinemulsion und/oder anderen Hydrophobierungsmitteln versehen sind und daß die Platten mit einer wäßrigen Salzlösung so getränkt werden, daß sie nach anschließendem Trocknen 100 bis 300 kg Salzgemisch pro m³ enthalten.

## Beschreibung

Die Erfindung betrifft ein Verfahren zur Herstellung von Hartfaserplatten, bei welchem die Hartfaserplatten nach ihrer Herstellung einer Imprägnierungsbehandlung unterzogen werden.

Das Imprägnieren von Hartfaserplatten ist an sich bekannt. Durch die Anwendung eines Imprägnierverfahrens lassen sich Hartfaserplatten zu den verschiedensten Produkten mit verschiedenen Oberflächeneigenschaften veredeln.

Nachteilig bei den bekannten Hartfaserplatten ist es jedoch, daß diese normalerweise ein Brandverhalten zeigen, das der Brandklasse B 2 nach DIN 4102 entspricht. Die bekannten Hartfaserplatten sind also normal entflammbar.

Bei einer speziellen Ausgestaltung des Kesseldruckverfahrens werden die fertiggestellten Rohplatten in einem Druckbehälter einem Unterdruck ausgesetzt, wobei nach Aufbringung des Unterdruckes die Platten unter Aufrechterhaltung des Unterdruckes getränkt werden.

Mit dieser Behandlung kommt es nämlich zu einer einwandfreien Füllung der Kapillaren und Fasern der Hartfaserplatten.

Es kann auch vom Unterdruck langsam auf einen Überdruck übergegangen werden, indem die Salzlösung zusammen mit Luft in den Druckbehälter langsam eingegeben wird, bis in diesem ein Überdruck von etwa 2 bis 15 bar erreicht ist. Zweckmäßigerweise kann ein Überdruck von 8 bar angewendet werden.

Bei einer bevorzugten Ausführungsform des Verfahrens wird in dem Druckbehälter ein Unterdruck von 85 % erzeugt. Dieser Unterdruck wird für etwa 2 min bis 2 h aufrechterhalten. Vorzugsweise kommt eine Evakuierungszeit von 10 min in Betracht.

Als besonders zweckmäßig hat es sich erwiesen, wenn die Eingabe der Salzlösung zusammen mit der Luft bis zur Erreichung des Überdruckes innerhalb einer Zeit von etwa 30 min erfolgt.

Ein zusätzlicher Vorteil dieser Salze besteht darin, daß sie sowohl fungizide als auch insektizide Eigenschaften besitzen.

Als besonders vorteilhaft in Bezug auf den Faserinhalt der Hartfaserplatten hat es sich erwiesen, wenn etwa 200 kg Salzgemisch pro m³ Hartfaserplatte angewendet werden.

Das Salz muß die DIN-Norm 68 800 erfüllen, die sich auf Widerstandsfähigkeit gegen Pilzbefall bezieht.

In vorteilhafter Weise kann die Imprägnierung im Kesseldruckverfahren erfolgen. Bei diesem Verfahren werden Rohplatten verwendet, die von vornherein ein geringes Quellverhalten zeigen, so daß die Tränkung der Rohplatten keine Schwierigkeiten macht.

Trotz der hohen Rohdichte der erfindungsgemäß eingesetzten Hartfaserplatten von mehr als 800 kg/m³ und trotz der vorhergehenden Behandlung mit Hydrophobierungsmitteln, wird eine einwandfreie, insbesondere durchgehende Tränkung und damit durchgehende Imprägnierung während des Kesseldruckverfahrens erreicht.

Der Erfindung liegt demgemäß die Aufgabe zugrunde, ein Verfahren der eingangs genannten Art zu schaffen, bei welchem es möglich ist, Hartfaserplatten herzustellen, die schwerentflammbar sind und die nach DIN 4102 die Brandklasse B 1 erreichen.

Diese Aufgabe wird erfindungsgemäß dadurch gelöst, daß die Hartfaserplatten aus mit Kunstharz gebundenen gepreßten Holzfasern bestehen und mit einer Paraffinemulsion und/oder anderen Hydrophobierungsmitteln versehen sind und daß die Platten mit einer wäßrigen Salzlösung so getränkt werden, daß sie nach anschließendem Trocknen 100 bis 300 kg Salzgemisch pro m³ enthalten.

Im Gegensatz zu bekannten Verfahren, bei denen bei Holzfaserplatten lediglich die Oberflächen imprägniert werden, wird es mit dem erfindungsgemäßen Verfahren ohne weiteres möglich, Hartfaserplatten durchgehend zu imprägnieren, so daß das Brandverhalten nach DIN 4102 mindestens der Brandklasse B 1 entspricht.

Als Imprägnierungssalz kommt insbesondere ein Salzgemisch auf Phosphat-Borat-Basis in Betracht. Hierbei können Ammoniumphosphate und -borate, aber auch Harnstoff-, Melamin- oder Guanylharnstoffphosphate eingesetzt werden. Ferner können die Salzgemische Fluoride, Guanidinsulfonate sowie Chrom-, Kupfer- und/oder Zinksalze enthalten.

Anschließend werden die Platten aus dem Druckbehälter entnommen und bei etwa 80° C einer Trocknung unterworfen.

Diese Trocknung kann in einem Trockenschrank oder auch in einem Vakuumtrockner bei einem Vakuum von etwa 20 % erfolgen.

Die auf diese Weise fertiggestellte Hartfaserplatte kann lackiert, beschichtet und/oder kaschiert werden.

Das erfindungsgemäße Verfahren ist insbesondere geeignet für Hartfaserplatten mit einer Dicke von etwa 2 bis 6 mm, da bei Platten dieser Dicke die durchgehende Imprägnierung gewährleistet ist.

Wie bei Hartfaserplatten üblich, haben diese eine Rohdichte von mehr als 800 kg/m³.

Das erfindungsgemäße Verfahren kann aber auch angewendet werden auf mittelharte Holzfaserplatten mit einer Rohdichte (Plattengewicht) von etwa 350 kg/m³ bis 800 kg/m³.

Auch die Anwendung des erfindungsgemäßen Verfahrens auf poröse Holzfaserplatten mit einer Rohdichte (Plattengewicht) von etwa 200 kg/m³ bis etwa 400 kg/m³ kommt in Betracht.

Zweckmäßig kann es sein, wenn bei einer Vorrichtung zur Durchführung des erfindungsgemäßen Verfahrens eine Wanne vorgesehen ist, in welche die Holzfaserrohplatten unter Zwischenlage von Distanzstücken, -stäben, -drähten od. dgl. übereinander eingelagert werden. Eine solche Wanne erleichtert einerseits die Beschickung und die Entnahme aus dem Druckbehälter und spart andererseits Flüssigkeit, da nur die Wanne und nicht der gesamte Druckbehälter während des Verfahrens mit Flüssigkeit gefüllt werden muß. Die Wanne erleichtert insbesondere auch die Entnahme der verwendeten Flüssigkeit, die einem Vorratsbehälter zugeführt wird und demzufolge in der beschriebenen Weise wiederverwendet werden kann.

Nach dem Ablassen der Flüssigkeit aus der Wanne wird diese im trockenen Zustand erneut beschickt und die Flüssigkeit nach Aufbau des Unterdruckes eingegeben.

## Patentansprüche

1. Verfahren zur Herstellung von Hartfaserplatten, bei welchem die Hartfaserplatten nach ihrer Herstellung einer Imprägnierungsbehandlung unterzogen werden, dadurch gekennzeichnet, daß die Hartfaserplatten aus mit Kunstharz gebundenen gepreßten Holzfasern bestehen und mit einer Paraffinemulsion und/oder anderen Hydrophobierungsmitteln versehen sind und daß die Platten mit einer wäßrigen Salzlösung so getränkt werden, daß sie nach anschließendem Trocknen 100 bis 300 kg Salzgemisch pro m³ enthalten.

2. Verfahren nach Anspruch 1, dadurch gekennzeichnet, daß ein Salzgemisch auf Phosphat-Borat-Basis verwendet wird.

3. Verfahren nach Anspruch 2, dadurch gekennzeichnet, daß Ammoniumphosphate und -borate verwendet werden.

4. Verfahren nach Anspruch 2, dadurch gekennzeichnet, daß Harnstoff-, Melamin- oder Guanylharnstoffphosphate verwendet werden.

5. Verfahren nach einem der Ansprüche 2 bis 4, dadurch gekennzeichnet, daß das Salzgemisch Fluoride, Guanidinsulfonate sowie Chrom-, Kupfer- und/oder Zinksalze enthält.

6. Verfahren nach einem der vorhergehenden Ansprüche, dadurch gekennzeichnet, daß nach dem Trocknen 200 kg Salzgemisch pro m³ Hartfaserplatte vorliegen.

7. Verfahren nach einem der vorhergehenden Ansprüche, dadurch gekennzeichnet, daß die Tränkung der Rohplatten im Kesseldruckverfahren geschieht.

8. Verfahren nach Anspruch 7, dadurch gekennzeichnet, daß die fertiggestellten Rohplatten in einem Druckbehälter einem Unterdruck ausgesetzt werden, wobei nach Aufbringung des Unterdruckes die Platten unter dessen Aufrechterhaltung getränkt werden.

9. Verfahren nach Anspruch 8, dadurch gekennzeichnet, daß vom Unterdruck langsam auf einen Überdruck übergegangen wird, indem die Salzlösung zusammen mit Luft in den Druckbehälter langsam eingegeben wird, bis in diesem ein Überdruck von etwa 2 bis 15 bar erreicht ist.

10. Verfahren nach Anspruch 9, dadurch gekennzeichnet, daß in dem Druckbehälter ein Überdruck von etwa 8 bar erreicht wird.

11. Verfahren nach einem der vorhergehenden Ansprüche, dadurch gekennzeichnet, daß in dem Druckbehälter ein Unterdruck von 85 % erzeugt wird.

12. Verfahren nach Anspruch 11, dadurch gekennzeichnet, daß der Unterdruck für etwa 2 min bis 2 h aufrechterhalten wird.

13. Verfahren nach Anspruch 12, dadurch gekennzeichnet, daß der Unterdruck für eine Zeit von etwa 10 min aufrechterhalten wird.

14. Verfahren nach einem der Ansprüche 9 bis 13, dadurch gekennzeichnet, daß die Eingabe der Salzlösung zusammen mit der Luft bis zur Erreichung des Überdruckes innerhalb einer Zeit von etwa 30 min erfolgt.

15. Verfahren nach einem der vorhergehenden Ansprüche, dadurch gekennzeichnet, daß nach der Behandlung in dem Druckbehälter die Platten aus dem Druckbehälter entnommen und bei etwa 80° C einer Trocknung unterworfen werden.

16. Verfahren nach Anspruch 15, dadurch gekennzeichnet, daß die Trocknung in einem Trockenschrank erfolgt.

17. Verfahren nach Anspruch 15, dadurch gekennzeichnet, daß die Trocknung in einem Vakuumtrockner bei einem Vakuum von etwa 20 % erfolgt.

18. Verfahren nach einem der vorhergehenden Ansprüche, dadurch gekennzeichnet, daß die fertiggestellte Hartfaserplatte lackiert, beschichtet und/oder kaschiert wird.

19. Anwendung des erfindungsgemäßen Verfahrens auf Hartfaserplatten mit einer Dicke von etwa 2 bis 6 mm und einer Rohdichte von mehr als 800 kg/m³.

20. Anwendung des erfindungsgemäßen Verfahrens auf mittelharte Holzfaserplatten mit einer Rohdichte (Plattengewicht) von etwa 350 kg/m³ bis 800 kg/m³.

21. Anwendung des erfindungsgemäßen Verfahrens auf poröse Holzfaserplatten mit einer Rohdichte (Plattengewicht) von etwa 200 kg/m³ bis etwa 400 kg/m³.

22. Vorrichtung zur Durchführung des erfindungsgemäßen Verfahrens, dadurch gekennzeichnet, daß eine Wanne vorgesehen ist, in welche die Holzfaserrohplatten unter Zwischenlage von Distanzstücken, -stäben, -drähten od. dgl. übereinander eingelagert werden und auf die Wanne zusammen mit den Holzfaserrohplatten in den Druckbehälter einbringbar ist.
